# EUROPÄISCHE PATENTSCHRIFT

(11) **EP 1 227 909 B1**
(45) Veröffentlichungstag und Bekanntmachung des Hinweises auf die Patenterteilung: **28.05.2003**
(21) Anmeldenummer: 00965981.4
(22) Anmeldetag: 12.09.2000
(51) Int. Cl.: B22F 3/11

(54) **VERFAHREN UND VORRICHTUNG ZUM SCHÄUMEN VON METALLEN ODER METALLLEGIERUNGEN**
METHOD AND DEVICE FOR FOAMING METALS OR METAL ALLOYS
PROCEDE ET DISPOSITIF POUR LE MOUSSAGE DE METAUX ET D'ALLIAGES METALLIQUES

(30) Priorität: 23.09.1999 DE 19945629
(43) Veröffentlichungstag der Anmeldung: 07.08.2002
(73) Patentinhaber: Messer Griesheim GmbH, 65933 Frankfurt am Main (DE)
(72) Erfinder: VOLKER, Wolfgang, 47918 Toenisvorst (DE)
(86) Internationale Anmeldenummer: EP0008902
(87) Internationale Veröffentlichungsnummer: WO01021346

(56) Entgegenhaltungen:
- EP-A- 1 028 169
- DE-C- 4 018 360
- US-A- 3 087 807
- US-A- 4 614 544
- PATENT ABSTRACTS OF JAPAN vol. 1997, no. 10, 31. Oktober 1997 (1997-10-31) & JP 09 148166 A (SEIKO EPSON CORP), 6. Juni 1997 (1997-06-06)

## Beschreibung

Die Erfindung betrifft ein Verfahren sowie eine Vorrichtung zum Schäumen von Metallen oder Metalllegierungen.

Metallschäume, insbesondere Aluminiumschäume, können durch schmelzmetallurgische Verfahren oder pulvermetallurgische Verfahren hergestellt werden.

Bei den schmelzmetallurgischen Verfahren wird eine Metallschmelze durch Zugabe von metallischen oder keramischen Partikeln verdickt. In diese viskose Schmelze werden Gase oder Treibmittel eingeleitet und dadurch ein Aufschäumen ausgelöst. Der Schaum schwimmt an der Oberfläche auf und wird über ein Transportband abgeschöpft oder in eine geschlossene Kokille geleitet, wo der Metallschaum erstarrt. Nach dem Entformen erhält man das entsprechende Formteil aus Metallschaum. Derartige Verfahren sind in der US 3 481 389 und US 3 669 654 beschrieben.

Durch diese Verfahren sind relativ große Schaumvolumina herstellbar, die im Falle vom Aluminiumschäumen Dichten zwischen 80 bis 450 kg/m³ aufweisen können. Nachteilig bei diesen Verfahren sind eine ungleichmäßige Porenstruktur, Dichteschwankungen, Sprödigkeit bei Einsatz keramischer Bestandteile und eine problematische Formteilherstellung.

Bei pulvermetallurgischen Verfahren werden Metallpulver, beispielsweise Aluminiumpulver, mit einer geringen Menge eines Treibmittels vermischt. Das zum Aufschäumen am häufigsten verwendete Treibmittel ist TiH₂. Die Mischung aus Metallpulver und Treibmittelpulver wird in einem folgenden Schritt bei erhöhter Temperatur kompaktiert durch beispielsweise axiales Heißpressen, Strangpressen oder heißisostatisches Pressen. Es entsteht ein massives metallisches Halbzeug (Rohling), in welchem die Treibmittelteilchen gasdicht in der metallischen Matrix eingelagert sind.

Die Rohlinge können mittels konventioneller Umformverfahren zum Beispiel zu Blechen oder Profilen umgeformt werden. In einem abschließenden Verfahrensschritt erfolgt der Aufschäumvorgang. Das Halbzeug wird beispielsweise in eine Hohlform eingelegt und auf eine Temperatur oberhalb des Schmelzpunkts der jeweiligen Metallmatrix und oberhalb der Zersetzungstemperatur des Treibmittels, zum Beispiel im Falle von TiH₂ Temperaturen oberhalb ca. 400 °C, erwärmt. Hierbei wird gasförmiger Wasserstoff frei. Er bildet in der metallischen Matrix zahlreiche Poren und führt zu einer beträchtlichen Volumenvergrößerung um den Faktor 5 bis 10 bei dem so hergestellten Formteil. Ein derartige Verfahren ist in der DE 40 18 360 beschrieben.

Die Vorteile des pulvermetallurgischen Verfahrens sind variabel einstellbare Dichten in einem Bereich von 500 bis 1000 kg/m³ und eine große Vielzahl möglicher Legierungsbestandteile, wobei auch duktile Legierungen schäumbar sind. Grundsätzlich ist mit diesen Verfahren eine Formteilherstellung möglich. Andererseits ist die Verfahrensführung problematisch. Denn nach vollständiger Ausbildung des Metallschaums müssen die Form und der Metallschaum hinreichend zügig abgekühlt werden, damit der Schaum stabil bleibt. Insbesondere bei größeren oder komplizierter gestalteten Formen ist das Verfahren daher schwer zu kontrollieren. Die Reproduzierbarkeit ist ungenügend. Bedingt durch die vergleichsweise technisch komplizerte Verfahrensführung ist eine Fertigung von Formteilen auch in größeren Serien nur zu relativ hohen Kosten möglich.

Aus der DE 4340791 A1 ist ein Verfahren zum Schäumen von Metallpulvern bekannt, bei dem das Metallpulver mit einem Treibmittel gemischt wird, diese Mischung zu einem Rohling kompaktiert und der Rohling anschließend geschäumt wird, wobei der Rohling vor dem Aufschäumen in einem kalten Gesenk Strang gepresst wird.

Bei diesem Gegenstand wird durch die tiefe Temperatur des Gesenks vermieden, dass die Temperatur während der Kompaktierung zu stark ansteigt, die Gefahr unkontrollierten Schäumens besteht dennoch.

Der Erfindung liegt die Aufgabe zugrunde, die Nachteile des Standes der Technik zu überwinden und ein Verfahren sowie eine Vorrichtung zu schaffen, bei dem das Metallschäumen kontrollierbarer ist und die Reproduzierbarkeit der so hergestellten Produkte bzw. Produkteigenschaften verbessert wird.

Die der Erfindung zugrunde liegende Aufgabe wird durch ein Verfahren zum Schäumen von Metallpulver gelöst, bei dem das Metallpulver mit einem Treibmittel vermischt wird, die Mischung aus Metallpulver und Treibmittel kompaktiert wird zu einem Rohling und bei dem anschließend der Rohling geschäumt wird, wobei der Rohling vor dem Schäumen einer Strangpresse zugeführt wird, und das dadurch gekennzeichnet ist, dass der Strangpresse zumindest zeitweise ein tiefkaltes Gas zugeführt wird, wobei die Menge des zugeführten tiefkalten Gases entsprechend der gewünschten Temperatur in der Strangpresse und/oder in Abhängigkeit von einer gemessenen Volumen- oder Längenänderung des aus der Strangpresse austretenden Rohlings geregelt wird.

Es ist nach der Erfindung also vorgesehen, das die Menge des zugeführten tiefkalten Gases entsprechend des Kältebedarfs geregelt wird, wobei vorzugsweise die Volumen- oder Längenänderung des aus der Strangpresse austretenden Rohlings gemessen und in Abhängigkeit von der gemessenen Volumen- oder Längenänderung des Rohlings die Menge des zugeführten tiefkalten Gases geregelt wird. Durch diese Verfahrensweise werden vorteilhaft schon kleinste bereits geschäumte Bereiche, die zu Volumen- oder Längenänderungen führen, als Eingangssignal für die Regelung der Gaszufuhr genutzt, so daß ein Schäumen größerer Bereiche sicher vermieden werden kann.

Der Begriff "Metallpulver" bedeutet hier reines Metallpulver, Metalllegierungspulver oder Mischungen aus Metallpulver bzw. Metalllegierungspulver und anderen Nebenbestandteilen in einer geringen Menge, typisch bis ca. 1 Gew.-% Anteil.

Durch das erfindungsgemäße Verfahren können beim Strangpressen vorteilhaft höhere Drücke realisiert werden ohne daß die Temperatur während der Kompaktierung zu stark ansteigt, so daß die Gefahr des zumindest teilweisen, ungewollten Schäumens verringert wird. Die Leistungen der Strangpreßanlage kann daher vergrößert werden. Zudem wird die Oberflächenqualität des Produktes erhöht.

Nach der Erfindung ist es vorgesehen, daß das tiefkalte Gas tiefkalter, flüssiger Stickstoff ist. Daraus ergibt sich der Vorteil einer effizienten und sicheren Kühlung während des Strangpressens.

Nach der Erfindung ist das Metallpulver Aluminiumpulver. Der Begriff "Aluminiumpulver" bedeutet hier reines Aluminiumpulver, Aluminiumlegierungspulver oder Mischungen aus Aluminiumpulver bzw. Aluminiumlegierungspulver und anderen Nebenbestandteilen in einer geringen Menge, typisch bis ca. 1 Gew.-% Anteil.

Die der Erfindung zugrunde liegende Aufgabe wird ferner durch eine Vorrichtung zum Pressen eines Rohlings für einen geschäumten Metallkörper gelöst, welche dadurch gekennzeichnet ist, dass die Vorrichtung eine Strangpresse ist, welcher Strangpresse der Rohling vor dem Schäumen zugeführt wird und dass der Strangpresse eine Zuführleitung für ein tiefkaltes Gas und eine Messeinrichtung zur Messung der Volumen- oder Längenänderung des Rohlings nach Austritt aus der Strangpresse zugeordnet ist, und dass die zugeordnete Zuführleitung für das tiefkalte Gas eine Regel- oder Absperrarmatur aufweist, um die Menge des zugeführten tiefkalten Gases in Abhängigkeit von der gemessenen Volumen- oder Längenänderung zu regeln.

So können vorteilhaft schon kleinste bereits geschäumte Bereiche, die zu Volumenoder Längenänderungen führen, als Eingangssignal für die Regelung der Gaszufuhr genutzt werden und ein Schäumen größerer Bereiche kann sicher vermieden werden.
Mit Hilfe der erfindungsgemäßen Vorrichtung ergibt sich der Vorteil, daß das Strangpressen mit relativ hohem Druck erfolgen kann ohne einen zu starken Temperaturanstieg zu verursachen. Die Gefahr eines ungewollten Schäumens von zumindest Teilbereichen in dem Material wird so verringert.

Nach der Erfindung steht die Zuführleitung für das tiefkalte Gas in Verbindung mit einer Quelle für tiefkalten, flüssigen Stickstoff. Die Kühlung während des Strangpressens ist dadurch effizient und sicher.

Nach der Erfindung besteht der geschäumte Metallkörper im wesentlichen aus Aluminium. Der Begriff "Aluminium" bedeutet hier reines Aluminium, Aluminiumlegierungen oder Aluminium bzw. Aluminiumlegierungen und andere Nebenbestandteile in einer geringen Menge, typisch bis ca. 1 Gew.-% Anteil.

Das erfindungsgemäße Verfahren und Vorrichtung wird vorzugsweise verwendet zur Herstellung von geschäumten Aluminium -Versteifungs- und/oder Dämpfungselemente, besonders bevorzugt Aluminium-Formteile im Kraftfahrzeugbau.

Die erfindungsgemäße Vorrichtung sowie das Verfahren werden nun anhand einer Abbildung (Fig.) beispielhaft näher erläutert.

Die Fig. zeigt schematisch eine Strangpresse gemäß der Erfindung, die mit tiefkaltem, flüssigen Stickstoff gekühlt wird.

Der Strangpresse 1 wird der Rohling 2 zugeführt. Bei dem bereits stranggepreßten Körper 3 wird an der Längenmeßstelle 4 die Ausdehnung des Körpers 3 gemessen. Das Signal wird über eine Leitung 5 einer Auswerte- und Regeleinheit 6 zugeführt. Über eine der Auswerte- und Regeleinheit 6 zugeordneten Leitung 7 wird eine Armatur 8 gesteuert, um der Strangpresse 1 tiefkalten, flüssigen Stickstoff zuzuführen. Der flüssige Stickstoff wird aus einer Quelle 9 über eine Leitung 10, die Armatur 8 und über eine daran anschließende Leitung 11 zugeführt, wobei insbesondere der Bereich der Matrize 12 der Strangpresse 1 durch die an die Leitung 11 anschließende Kühlstrecke 13 gekühlt wird. Der Stickstoff verlässt die Strangpresse 1 nach Abgabe zumindest einesTeils seines Kälteinhalts über eine Leitung 11. Er kann einer weiteren Verwendung zugeführt oder an die Umgebung abgegeben werden.

## Patentansprüche

1. Verfahren zum Schäumen von Metallpulver,
bei dem das Metallpulver mit einem Treibmittel vermischt wird, die Mischung aus Metallpulver und Treibmittel kompaktiert wird zu einem Rohling und bei dem anschließend der Rohling geschäumt wird, wobei der Rohling vor dem Schäumen einer Strangpresse zugeführt wird,
**dadurch gekennzeichnet,**
**dass** der Strangpresse zumindest zeitweise ein tiefkaltes Gas zugeführt wird, wobei die Menge des zugeführten tiefkalten Gases entsprechend der gewünschten Temperatur in der Strangpresse und/oder in Abhängigkeit von einer gemessenen Volumen- oder Längenänderung des aus der Strangpresse austretenden Rohlings geregelt wird.

2. Verfahren nach Anspruch 1,
**dadurch gekennzeichnet,**
**daß** das tiefkalte Gas tiefkalter, flüssiger Stickstoff ist.

3. Verfahren nach einem der Ansprüche 1 oder 2,
**dadurch gekennzeichnet,**
**daß** das Metallpulver Aluminiumpulver ist.

4. Vorrichtung zum Pressen eines Rohlings für einen geschäumten Metallkörper,
**dadurch gekennzeichnet,**
**daß** die Vorrichtung eine Strangpresse ist, welcher Strangpresse der Rohling vor dem Schäumen zugeführt wird und dass der Strangpresse eine Zuführleitung für ein tiefkaltes Gas und eine Messeinrichtung zur Messung der Volumen- oder Längenänderung des Rohlings nach Austritt aus der Strangpresse zugeordnet ist, und dass die zugeordnete Zuführleitung für das tiefkalte Gas eine Regel- oder Absperrarmatur aufweist, um die Menge des zugeführten tiefkalten Gases in Abhängigkeit von der gemessenen.Volumenoder Längenänderung zu regeln.

5. Vorrichtung nach Anspruch 4,
**dadurch gekennzeichnet,**
**daß** die Zuführleitung für das tiefkalte Gas in Verbindung steht mit einer Quelle für tiefkalten, flüssigen Stickstoff.

6. Vorrichtung nach einem der Ansprüche 4 oder 5
**dadurch gekennzeichnet,**
**daß** der geschäumte Metallkörper im wesentlichen aus Aluminium besteht.

7. Verwendung eines Verfahrens nach einem der Ansprüche 1 bis 3 oder einer Vorrichtung nach einem der Ansprüche 4 bis 6 zur Herstellung von geschäumten Aluminium -Versteifungs- und/oder Dämpfungselemente.

8. Verwendung nach Anspruch 7 zur Herstellung von geschäumten Aluminium-Formteilen im Kraftfahrzeugbau.

## Claims

1. Process for foaming metal powder, in which the metal powder is mixed with a blowing agent, the mixture of metal powder and blowing agent is compacted to form a blank, and in which the blank is then foamed, the blank being fed to an extruder before it is foamed, **characterized in that** at least from time to time a cryogenic gas is fed to the extruder, the quantity of cryogenic gas supplied being controlled according to the desired temperature in the extruder and/or as a function of a measured change in volume or length of the blank emerging from the extruder.

2. Process according to Claim 1, **characterized in that** the cryogenic gas is cryogenic liquid nitrogen.

3. Process according to one of Claims 1 or 2, **characterized in that** the metal powder is aluminium powder.

4. Device for pressing a blank for a foamed metal body, **characterized in that** the device is an extruder, to which extruder the blank is fed before being foamed, and **in that** the extruder is assigned a feed line for a cryogenic gas and a measuring means for measuring the change in volume or length of the blank after it emerges from the extruder, and **in that** the assigned feed line for the cryogenic gas has a control or shutoff fitting, in order to control the quantity of cryogenic gas supplied as a function of the measured change in volume or length.

5. Device according to Claim 4, **characterized in that** the feed line for the cryogenic gas is in communication with a source for cryogenic liquid nitrogen.

6. Device according to one of Claims 4 or 5, **characterized in that** the foamed metal body substantially comprises aluminium.

7. Use of a process according to one of Claims 1 to 3 or a device according to one of Claims 4 to 6 for producing foamed aluminium reinforcement and/or damping elements.

8. Use according to Claim 7 for producing foamed aluminium shaped parts used in motor vehicle construction.

## Revendications

1. Procédé pour expanser une poudre métallique,
selon lequel on mélange la poudre métallique à un agent propulseur, on compacte la poudre métallique et l'agent propulseur pour former une ébauche, et ensuite on expanse l'ébauche, l'ébauche étant appliquée à une presse d'extrusion avant l'expansion,
**caractérisé en ce que**
la presse d'extrusion reçoit au moins de temps en temps un gaz refroidi à très basse température, la quantité de gaz à très basse température ainsi fournie correspondant à la température souhaitée dans la presse d'extrusion et/ou étant réglée en fonction d'une variation mesurée de volume ou de longueur de l'ébauche sortant de la presse d'extrusion.

2. Procédé selon la revendication 1,
**caractérisé en ce que**
le gaz à très basse température est de l'azote liquéfié.

3. Procédé selon l'une des revendications 1 ou 2,
**caractérisé en ce que**
la poudre métallique est une poudre d'aluminium.

4. Dispositif pour comprimer une ébauche pour former un corps métallique expansé,
**caractérisé en ce que**
le dispositif est une presse d'extrusion qui reçoit l'ébauche avant l'expansion et la presse d'extrusion comporte une conduite d'alimentation d'un gaz à très basse température ainsi qu'une installation de mesure pour mesurer la variation de volume ou de longueur de l'ébauche après sa sortie de la presse d'extrusion, et la conduite d'alimentation correspondante présente un robinet de régulation ou d'arrêt pour le gaz à très basse température, pour réguler la quantité de gaz à très basse température ainsi fournie en fonction de la variation mesurée du volume ou de la longueur.

5. Dispositif selon la revendication 4,
**caractérisé en ce que**
la conduite d'alimentation de gaz à très basse température est reliée à une source d'azote liquide à très basse température.

6. Dispositif selon l'une des revendications 4 ou 5,
**caractérisé en ce que**
le corps métallique expansé est essentiellement de l'aluminium.

7. Application d'un procédé selon l'une des revendications 1 à 3 ou un dispositif selon l'une des revendications 4 à 6 pour la fabrication d'éléments de rigidification et/ou d'amortissement en aluminium expansé.

8. Application selon la revendication 7 pour réaliser des pièces de forme en aluminium expansé pour la construction automobile.
